# EUROPÄISCHE PATENTSCHRIFT

(11) **EP 0 038 527 B1**
(45) Veröffentlichungstag und Bekanntmachung des Hinweises auf die Patenterteilung: **05.12.1984**
(21) Anmeldenummer: 81102902.4
(22) Anmeldetag: 15.04.1981
(51) Int. Cl.: D06P 5/00, B41M 5/02, D06P 1/18, C09B 29/085

(54) **Transferdruckträger, Verfahren zu ihrer Herstellung und ihre Verwendung**
Transfer printing sheets, process for their preparation and their use
Supports provisoires, procédé pour leur préparation et leur utilisation

(30) Priorität: 23.04.1980 DE 3015571
(43) Veröffentlichungstag der Anmeldung: 28.10.1981
(73) Patentinhaber: HOECHST AKTIENGESELLSCHAFT, 65926 Frankfurt am Main (DE)
(72) Erfinder: Schickfluss, Rudolf, Dr., D-6233 Kelkheim (Taunus) (DE); Schneider, Manfred, D-6239 Eppstein/Taunus (DE); Schuster, Claus, D-6238 Hofheim am Taunus (DE)

## Beschreibung

Die Erfindung betrifft Transferdruckträger, die mit einer Zubereitung imprägniert oder bedruckt sind, welche einen Monoazofarbstoff enthält, dadurch gekennzeichnet, dass die Zubereitung einen Farbstoff der Formel (1) in welcher X Wasserstoff, Chlor oder Brom ist, R' für Methoxy oder Ethoxy, oder, wenn X Chlor oder Brom ist, auch für Wasserstoff oder Methyl steht, R² Alkyl mit 1 bis 4 Kohlenstoffatomen ist, R³ Wasserstoff ist oder die Bedeutung von R² hat und R⁴ Alkyl mit 1 bis 4 Kohlenstoffatomen ist, oder Mischungen solcher Farbstoffe enthält.

Bevorzugte erfindungsgemässe Transferdruckträger sind mit Zubereitungen imprägniert oder bedruckt, die Farbstoffe der Formel (I) enthalten, in welcher X für Chlor oder Brom steht.

Gegenstand der Erfindung ist weiterhin ein Verfahren zur Herstellung der erfindungsgemässen Träger, das dadurch gekennzeichnet ist, dass das Trägermaterial mit Zubereitungen imprägniert oder bedruckt wird, die einen Farbstoff der Formel (I) oder Gemische solcher Farbstoffe enthalten.

Gegenstand der Erfindung ist ausserdem die Verwendung der erfindungsgemässen Träger zum Färben und Bedrucken von flächenförmigen Gebilden nach dem Thermotransferdruckverfahren. Bevorzugt bestehen die flächenförmigen Gebilde aus synthetischen oderteilsynthetischen polymeren Materialien oder aus Materialien, die mit solchen synthetischen oder teilsynthetischen polymeren Materialien präpariert wurden. Die flächenförmigen Gebilde können auch aus natürlichen Fasermaterialien bestehen oder solche enthalten, sind dann aber mit Präparationen behandelt, die diesen natürlichen Materialien eine Affinität für die Farbstoffe der Formel (I) verleihen.

Die Farbstoffe der Formel (I) sind als solche bekannt und nach den für Azofarbstoffe üblichen Herstellungsverfahren zugänglich. Farbstoffe der Formel (I) und ihre Verwendung zum Färben von Polyäthylenterephthalat aus wässriger Dispersion unter Zusatz eines Carriers sind aus der US-PS 4076498 bekannt. In dieser Literaturstelle wird ausgeführt, dass die mit den in den dortigen Beispielen 1-3 offenbarten Farbstoffen (diese Farbstoffe fallen unter die Formel (I) der vorliegenden Erfindung) hergestellten Färbungen auf Polyestergarn sehr gute bzw. gute Sublimationsechtheit aufweisen. Da bekanntlich allgemein bei Dispersionsfarbstoffen eine sublimationsechte Färbung nur mit relativ schlecht sublimierenden, d. h. sublimationsechten Farbstoffen zu erzielen ist, war es überraschend, dass mit den erfindungsgemäss zur Anwendung gelangenden Dispersionsfarbstoffen der allgemeinen Formel (I) hervorragende Transferdrucke auf flächenförmigen Gebilden aus beispielsweise synthetischen oder teilsynthetischen polymeren Materialien erzielbar sind.

Die DE-OS 2 655 882 betrifft eine nicht-textile Übertragungsbahn mit Monoazofarbstoffen bestimmter Struktur sowie ein Sublimationstransferdruck-Verfahren von Textilien aus hydrophoben synthetischen Fasern durch Übertragung eines derartigen Farbstoffs. Hinsichtlich der Struktur enthalten die dort angewandten Farbstoffe am Benzolkern der Kupplungskomponente den Substituenten , worin R₂ einen Alkyl_{C2-C4}-Rest bedeutet, der zwingend 1 oder 2 Chlor- oder Bromatome enthält, während die Kupplungskomponenten der erfindungsgemäss zur Anwendung gelangenden Farbstoffe prinzipiell kein Halogenatom enthalten. Im Hinblick darauf, dass in der weiter oben zitierten US-PS 4 076 498 beschrieben wird, dass die mit den in den dortigen Beispielen 1-3 offenbarten Farbstoffen hergestellten Färbungen auf Polyestergarn sehr gute bzw. gute Sublimationsechtheit aufweisen, war nicht zu erwarten, dass eine Anwendung von den gemäss der DE-OS 2 655 882 eingesetzten Dispersionsfarbstoffen mit einer im Sinne der erfindungsgemäss zur Anwendung gelangenden Farbstoffe abgewandelten Struktur hervorragende Transferdrucke auf flächenförmigen Gebilden aus beispielsweise synthetischen oder halbsynthetischen polymeren Materialien ergibt. Hinzukommt, dass durch die erforderliche Einführung von Chlor- oder Bromatomen in die Kupplungskomponente bei deren Herstellung auch die Synthese der dort angewandten Farbstoffe wesentlich aufwendiger ist.

In der DE-AS 2364475 wird ein Verfahren zum Bedrucken von hydrophoben Fasermaterialien nach dem Transferdruckprinzip beschrieben, wobei sulfogruppenfreie Monoazofarbstoffe bestimmter Struktur zur Anwendung gelangen. Diese Farbstoffe unterscheiden sich von den erfindungsgemäss angewandten Monoazofarbstoffen dadurch, dass sie am Benzolkern der Diazokomponente zwingend 1-3 Trifluormethylgruppen enthalten und am Benzolkern der Kupplungskomponente eine oder mehrere Trifluormethylgruppen enthalten können. In der zitierten Literaturstelle wird ausgeführt, es sei als ausgesprochen überraschend zu erachten, dass die dort eingesetzten Farbstoffe, welche durch die Kombination einer CFg-gruppenhaitigen Diazokomponente und eines speziellen Typs einer anilinischen Kupplungskomponente gekennzeichnet sind, so vorzügliche Transferiereigenschaften besitzen, da strukturell vergleichbare Farbstoffe, die anstelle der CF₃-Gruppen formal ähnliche Reste, wie z. B. die Methylgruppe, oder ein Bromatom enthalten, für den Transferdruck weniger gut geeignet sind. Im Hinblick auf diese Aussage muss es als überraschend angesehen werden, dass die erfindungsgemäss eingesetzten Farbstoffe sich so hervorragend zum Transferdruck eignen. Hinsichtlich des überraschenden Moments der vorzüglichen Eignung der erfindungsgemäss angewandten Farbstoffe im Transferdruck gilt darüber hinaus das bei der Abhandlung der DE-OS 2 655 882 in bezug auf die zitierte US-PS 4 076 498 Gesagte. Hinzukommt, dass die Herstellung von Diazokomponenten, die eine CF₃₋Gruppe am Benzolkern enthalten, und damit auch die Herstellung der daraus zu synthetisierenden Monoazofarbstoffe, ausserordentlich aufwendig ist und die vollständige Diazotierung beispielsweise der Diazokomponente 2-Amino-3,4-dinitro-trifluormethylbenzol grosse Schwierigkeiten bereitet.

Im Hinblick auf den zitierten Stand der Technik, wie er sich aus den vorstehend abgehandelten drei Literaturstellen ergibt, bestand die Aufgabenstellung darin, Dispersionsfarbstoffe aufzufinden, die sich nicht nur zur Einbringung in eine Zubereitung eignen, die zum Imprägnieren oder Bedrukken von Transferdruckträgern verwendet werden können und die beim Färben oder Bedrucken von flächenförmigen Gebilden nach dem Thermotransferdruckverfahren gute Transferiereigenschaften aufweisen, farbliche Drucke mit punktscharfem Druckbild und Drucke hoher Farbstärke und guter Lichtechtheit ergeben sowie den Vorzug haben, leicht giessbare elektrolyt- und dispergiermittelarme Druckpasten hoher Farbstoffkonzentration zu ermöglichen, sondern die auch nach üblichen Syntheseverfahren ohne besonderen Aufwand zugänglich sind.

Tatsächlich zeigen die erfindungsgemäss zur Anwendung gelangenden Farbstoffe nicht nur ausgesprochen gute Transferiereigenschaften, sondern liefern auch farbtiefe Drucke mit punktscharfem Druckbild. Sie eignen sich deshalb auch gut in Kombination mit anderen Transferdruckfarbstoffen, wofür bekanntermassen vorausgesetzt wird, dass alle Farbstoffe unter den angewandten Bedingungen eine weitgehend ähnliche Transfercharakteristik zeigen.

Die Farbstoffe der Formel (I) weisen gute Lichtechtheiten auf und haben gegenüber den im Transferdruck verwendeten blauen AnthrachinonFarbstoffen deutliche höhere Farbstärken. Die Farbstoffe der Formel (I) zeigen weiterhin den Vorzug, dass mit ihnen leicht giessbare elektrolyt- und dispergiermittelarme Druckpasten mit hoher Farbstoffkonzentration hergestellt werden können, die wegen des geringen Druckpastenauftrags auf Papier sehr gesucht sind.

Als Trägermaterial für die erfindungsgemässen Transferdruckträger eignen sich bekanntermassen alle flächenförmigen Gebilde, die inert gegenüber den aufgebrachten Farbstoffen sind und die Sublimation nicht behindern. In Betracht kommen Flächengebilde aus Metall, wie Aluminiumfolie, oder aus natürlichen oder regenerierten Cellulosematerialien, wie Folien, Gewebe, Gewirke oder vorzugsweise Papierbahnen.

Die Zubereitungen, die die Farbstoffe der Formel (I) enthalten, und mit denen die Trägermaterialien imprägniert oder bedruckt werden, können wässrige Druckpasten sein, wie sie im Textildruck üblich sind, oder organische Drucktinten, wie sie im graphischen Druck verwendet werden.

Wässrige Druckfarben enthalten die üblichen natürlich.en oder synthetischen Verdicker, beispielsweise Polyvinylalkohole, Methylcellulose oder Carboxygruppen enthaltende Polymerisationsprodukte, beispielsweise Polyacrylate.

Die Zusammensetzung der organischen Drucktinten richtet sich nach der Art des Substrats, des Trägermaterials, des Druckverfahrens und der zur Verfügung stehenden Anlagen. Im allgemeinen bestehen solche Drucktinten aus einem oder mehreren Farbstoffen der Formel (I), einem Bindemittel, einem Dispergiermittel und gegebenenfalls Lösemitteln, Füllstoffen und Konservierungsmitteln.

Als Bindemittel eignen sich natürliche, halbsynthetische und synthetische Harze, d.h. Polymerisations-, Polykondensations- und Polyadditionsprodukte. Als geeignete Harze seien beispielsweise genannt: Kolophonium und seine Derivate, Maleinatharze, ölfreie Alkydharze, Alkydharze aus synthetischen und natürlichen Fettsäuren und arylierte Alkydharze. Geeignet sind auch Terpenharze, Polyvinylharze wie Polyvinylacetat und Polyvinylchlorid, Copolymere und Pfropfpolymere mit verschiedenen Vinylmonomeren, Acrylatharze, Naphthalin-Formaldehydharze, Ketonharze, Silikonharze und Cellulosederivate wie Celluloseester, beispielsweise Nitrocellulose oder Celluloseacetat, und Celluloseether, wie beispielsweise Methylcellulose, und andere Derivate anderer Polysaccharide.

Als Dispergiermittel kommen nichtionogene und anionogene Produkte zur Anwendung. Als nichtionogene Produkte seien beispielsweise genannt: Anlagerungsprodukte von etwa 5-70 Mol Alkylenoxid an höhere Fettsäuren, Fettalkoholpolyglykolether, Phenol- und Alkylphenolpolyglykolether, aber auch Oxalkylate von mit mehrwertigen Alkoholen veresterten Fettsäuren oder von Harzderivaten wie Hydroabietylalkohol. Als anionische Dispergiermittel sind geeignet: Naphthalinsulfonsäure-Formaldehydkondensate, Ligninsulfonate und Sulfitablaugeprodukte.

Die Art der Lösemittel hängt von der Art des Druckverfahrens ab. Besonders bevorzugt sind Ester, Ketone oder Alkohole, beispielsweise Butylacetat, Aceton, Methylethylketon, Ethanol, Isopropanol oder Butanol.

Die Druckfarben können nach allen üblichen Druckverfahren, also Hoch-, Flach-, Tief- oder Siebdruck verdruckt werden. Besonders geeignete Druckverfahren zur Herstellung von bedruckten Papierhilfsträgern sind der Tiefdruck und der Rotationsfilmdruck.

Geeignete Substrate sind flächenförmige Gebilde wie Vliese, Filze, Pelze, Teppiche, Folien und vor allem Gewebe und Gewirke aus synthetischen oder teilsynthetischen Materialien, insbesondere aus aromatischen Polyestern wie Polyethylenglykolterephthalat oder Celluloseacetaten wie Cellulose-triacetat und Cellulose-2 ¹/₂-acetat oder Polyamiden. Diese synthetischen und teilsynthetischen Materialien zeigen eine Affinität für die Farbstoffe der Formel I. Es ist jedoch auch möglich, andere Substrate nach dem Thermotransferdruck zu färben und zu bedrucken, die an sich keine Affinität zu diesen Farbstoffen besitzen, indem man nämlich solche Substrate mit den genannten synthetischen oder teilsynthetischen Materialien präpariert, also beispielsweise mit einem entsprechenden Überzug an solchen Kunststoffen umhüllt. Es ist auch möglich, natürliche Fasermaterialien, die keine Affinität für die Farbstoffe der Formel aufweisen, mit geeigneten Präparationen zu behandeln und diese Stoffe so gegenüber diesen Farbstoffen affin zu machen. Entsprechende Verfahren sind beispielsweise aus der DE-PS 2 551 410, der DE-AS 2 436 783 oder der DE-OS 2 045 465 bekannt.

Der Thermotransferdruck ist allgemein bekannt und beispielsweise in den FR-PSS 1223 330, 1 334829 und 1 585119 eingehend beschrieben. Hierbei werden die Hilfsträger, die mit den geeigneten Zubereitungen imprägniert oder bedruckt sind, in engen Kontakt mit dem zu färbenden oder bedruckenden Substrat gebracht, worauf unter Wärme- und gegebenenfalls Druck- oder Vakuumeinwirkung der Farbstoff von dem Träger auf das Substrat transferiert und dort fixiert wird. Mit den Farbstoffen der Formel 1 erhält man bei deren erfindungsgemässer Verwendung auf den Substraten rotstichig- bis grünstichig-blaue, farbstarke Färbungen und Drucke mit guten Gebrauchsechtheiten.

In den folgenden Beispielen wird die Erfindung näher erläutert. Angaben über Teile und Prozente beziehen sich hierbei, sofern nichts anderes vermerkt ist, auf das Gewicht.

### Beispiel 1

300 Teile des trockenen Farbstoffes der folgenden Konstitution werden mit 80 Teilen eines nichtionogenen Dispergiermittels (Reaktionsprodukt von Glycerin mit Rizinusölfettsäure, umgesetzt mit 100 Mol Ethylenoxid) und 25 Teilen eines Ligninsulfonates sowie 150 Teilen Ethylenglykol, 200 Teilen Wasser und 5 Teilen Chloracetamid als Konservierungsmittel in einer Perlmühle mit Siliquarzitperlen gemahlen. Nach sieben Stunden erhält man eine Dispersion, deren Teilchen zu über 90% kleiner als 3 µm sind. Die Einstellung wird mit Wasser auf 1000 Teile ausgefüllt und von den Perlen abgetrennt.

Die 30% Farbstoff enthaltende Präparation ist bei Raumtemperatur und auch bei 50°C gut lagerstabil. Die Präparation lässt sich gut sowohl in eine konventionelle Druckverdickung (Alginat-Basis) als auch in eine synthetische Druckverdikkung (Acryl-Basis) einrühren und ist ohne Beeinträchtigung der Viskosität nach den üblichen Druckverfahren druckbar. Mit der Druckfarbe bedruckte Transferpapiere ergeben nach dem Transfer auf Polyester (ca. 20s bei 200°C) einen grünstichig-blauen, kräftigen Druck.

### Beispiel 2

538 Teile eines feuchten Presskuchens des Farbstoffes der folgenden Konstitution mit einem Feststoffgehalt von 46,4% werden mit 100 Teilen eines nichtionogenen Dispergiermittels (Blockpolymerisat aus Propylen- und Ethylenoxid) und 30 Teilen eines Kondensationsproduktes aus Methylnaphthalinsulfonsäure und Formaldehyd (wie es in Beispiel D der DE-PS 2 442 514 beschrieben ist), 180 Teilen Ethylenglykol und 5 Teilen Chloracetamid als Konservierungsmittel in einer Perlmühle mit Siliquarzitperlen gemahlen. Nach 5 Stunden erhält man eine Dispersion, deren Teilchen zu über 90% kleiner als 311m sind. Die Präparation wird mit Wasser auf 1000 Teile aufgefüllt und von den Perlen abgetrennt.

Die 25% Farbstoff enthaltende Einstellung ist gut lagerstabil. Mit einer daraus hergestellten wässrigen Druckfarbe bedruckte Transferpapiere ergeben nach dem Transfer auf Polyester (ca. 20 s bei 200°C) einen rotstichig-marine-blauen, kräftigen Druck.

### Beispiel 3

150 Teile des trockenen Farbstoffs der folgenden Konstitution und 150 Teile des trockenen Farbstoffs der folgenden Konstitution werden mit 85 Teilen eines nichtionogenen Dispergiermittels (Reaktionsprodukt von Glycerin mit Rizinusölfettsäure, umgesetzt mit 100 Mol Ethylenoxid) und 25 Teilen eines Ligninsulfonates sowie 160 Teilen Ethylenglykol, 200 Teilen Wasser und 5 Teilen Chloracetamid als Konservierungsmittel in einer Perlmühle mit Siliquarzitperlen gemahlen.

Nach acht Stunden erhält man eine Dispersion, deren Teilchen zu über 90% kleiner als 3 ₁₁m sind. Die Einstellung wird mit Wasser auf 1000 Teile aufgefüllt und von den Perlen abgetrennt.

Die 30% Farbstoff enthaltende Präparation ist sowohl bei Raumtemperatur als auch bei 50 °C gut lagerstabil. Mit einer daraus erhaltenen wässrigen Druckpaste bedruckte Transferpapiere ergeben nach dem Transfer auf Polyester (ca. 20 s bei 200°C) einen tiefblauen, kräftigen Druck.

### Beispiel 4

75 Teile des trockenen Farbstoffs der folgenden Konstitution und 25 Teile des trockenen Farbstoffs der folgenden Konstitution 70 g eines anionischen Dispergiermittels, z. B. eines Ligninsulfonates oder eines Kondensationsproduktes aus Naphthalinsulfonsäure und Formaldehyd, und 130 ml Wasser werden gemischt und in einer Kugelmühle durch 12-stündiges Mahlen in eine Dispersion übergeführt.

Die so erhaltene, ca. 33%ige Präparation ist lagerstabil. Die obige wässrige Dispersion kann wie folgt zu einer Druckpaste verarbeitet werden: 300 g werden mit 350 g einer 10%igen Johannisbrotkernmehletherverdickung und 350 ml Wasser angeteigt.

Mit dieser Druckpaste wird ein Papier im Tiefdruckverfahren bedruckt. Verpresst man dieses Papier während 20-60 s bei 210 °C mit einem Textil aus Polyesterfasern, so erhält man einen farbkräftigen blauen Druck.

In der folgenden Tabelle sind weitere Farbstoffe angegeben sowie die damit erhältlichen Nuancen nach dem in Beispiel 1 angegebenen Verfahren. Die Farbstoffe sind untereinander mischbar. blau grünst. blau blau grünst. blau blau blau blau blau blau blau blau blau blau

## Patentansprüche

1. Transferdruckträger, die mit einer Zubereitung imprägniert oder bedrucktsind, welche einen Monoazofarbstoff enthält, dadurch gekennzeichnet, dass die Zubereitung einen Farbstoff der Formel (1) in welcher X Wasserstoff, Chlor oder Brom ist, R' für Methoxy oder Ethoxy, oder, wenn X Chlor oder Brom ist, auch für Wasserstoff oder Methyl steht, R² Alkyl mit 1 bis 4 Kohlenstoffatomen ist, R³ Wasserstoff ist oder die Bedeutung von R² hat und R⁴ Alkyl mit 1 bis 4 Kohlenstoffatomen ist, oder Mischungen solcher Farbstoffe enthält.

2. Träger nach Anspruch 1, dadurch gekennzeichnet, dass sie mit Zubereitungen imprägniert oder bedruckt sind, die Farbstoffe der Formel (I) enthalten, in der X für Chlor oder Brom steht.

3. Verfahren zur Herstellung der Träger nach Anspruch 1 und 2, dadurch gekennzeichnet, dass das Trägermaterial mit Zubereitungen imprägniert oder bedruckt wird, die einen Farbstoff der Formel (I) oder Gemische solcher Farbstoffe enthalten.

4. Verwendung der Träger nach Anspruch 1 und 2 zum Färben und Bedrucken von flächenförmigen Gebilden nach dem Thermotransferdruckverfahren.

5. Verwendung der Träger gemäss Anspruch 4, dadurch gekennzeichnet, dass die flächenförmigen Gebilde aus synthetischen oder teilsynthetischen polymeren Materialien bestehen oder damit präpariert wurden.

6. Verwendung der Träger gemäss Anspruch 4, dadurch gekennzeichnet, dass die flächenförmigen Gebilde aus natürlichen Fasermaterialien bestehen oder solche enthalten und die mit Präparationen behandelt wurden, die diesen Materialien eine Affinität für die Farbstoffe der Formel (I) verleihen.

## Claims

1. A transfer printing carrier sheet which has been impregnated or printed with a preparation containing a monoazo-dyestuff, wherein the preparation contains a dyestuff of the formula (I) in which
X is hydrogen, chlorine or bromine,
R' is methoxy or ethoxy, or, if X is chlorine or bromine, R' is also hydrogen or methyl,
R² is alkyl of 1 to 4 carbon atoms,
R³ is hydrogen or alkyl of 1 to 4 carbon atoms and
R⁴ is alkyl of 1 to 4 carbon atoms,
or a mixture of these dyestuffs.

2. The carrier sheet as claimed in claim 1, which has been impregnated or printed with a preparation containing a dyestuff of the formule (I) wherein X is chlorine or bromine.

3. A process for the preparation of a carrier sheet as claimed in claim 2, which comprises impregnating or printing the carrier material with a preparation containing a dyestuff of the formula (I) or mixtures of these dyestuffs.

4. Use of the carrier sheet as claimed in claim 1 and 2 for the dyeing or printing of flat structures according to the thermotransfer printing process.

5. Use of the carrier sheet as claimed in claim 4, wherein the flat structures consist of synthetic or partially synthetic polymer materials or have been treated therewith.

6. Use of the carrier sheet as claimed in claim 4, wherein the flat structures consist of or contain natural fibrous materials which have been treated with preparations imparting to these materials an affinity for the dyestuffs of the formula (I).

## Revendications

1. Supports pour impression par report, supports qui sont imprégnés ou imprimés avec une composition contenant un colorant mono-azoïque et qui sont caractérisés en ce que ladite composition renferme un colorant répondant à la formule I:
dans laquelle X représente l'hydrogène, le chlore ou le brome, R, représente un méthoxy ou un éthoxy ou encore, dans le cas où X désigne le chlore ou le brome, R, peut aussi représenter l'hydrogène ou un méthyle, R₂ représente un alkyle contenant de 1 à 4 atomes de carbone, R₃ représente l'hydrogène ou a la signification de R₂, et R₄ représente un alkyle contenant de 1 à 4 atomes de carbone, ou des mélanges de colorants de ce genre.

2. Supports selon la revendication 1 caractérisés en ce qu'ils ont été imprégnés ou imprimés avec des compositions contenant des colorants de formule dans lesquels X représente le chlore ou le brome.

3. Procédé de fabrication de supports selon l'une des revendications 1 et 2, caractérisé en ce qu'on imprègne ou imprime la matière support avec des compositions contenant un colorant de formule 1 ou des mélanges de tels colorants.

4. Application des supports selon l'une des revendications 1 et 2 à la teinture et à l'impression d'objets planiformes par le procédé de thermo- transfert.

5. Application des supports selon la revendication 4, caractérisée en ce que les objets planiformes sont constitués de matières polymères synthétiques ou partiellement synthétiques ou ont été traités par de telles matières.

6. Application des supports selon la revendication 4, caractérisée en ce que les objets planiformes sont constitués de matières fibreuses naturelles ou contiennent de telles matières, et ont été traités par des compositions leur conférant une affinité pour les colorants de formule I.
